# EUROPÄISCHE PATENTSCHRIFT

(11) **EP 0 221 239 B1**
(45) Veröffentlichungstag und Bekanntmachung des Hinweises auf die Patenterteilung: **13.12.1989**
(21) Anmeldenummer: 86109153.6
(22) Anmeldetag: 04.07.1986
(51) Int. Cl.: F42B 31/00, C23C 4/12

(54) **Verfahren zum Aufbringen eines metallischen Führungsbandes auf eine Geschosshülle insbesondere geringer Wandstärke sowie nach diesem Verfahren hergestellte Geschosshülle**
Method for applying a rotating band to a projectile wall with a reduced thickness, and projectile manufactured according to this method
Procédé pour former une ceinture sur un projectile à paroi mince et projectile fabriqué selon ce procédé

(30) Priorität: 06.11.1985 DE 3539310
(43) Veröffentlichungstag der Anmeldung: 13.05.1987
(73) Patentinhaber: Rheinmetall GmbH, 40880 Ratingen (DE)
(72) Erfinder: Prochnow, Jürgen, D-4000 Düsseldorf (DE); Peters, Jörg, Dr., D-4000 Düsseldorf 30 (DE); Theis, Ulrich, Dr., D-4330 Mülheim (DE); Karius, Klaus Dietmar, D-4053 Jüchen 5 (DE)
(74) Vertreter: Podszus, Burghart, Dipl.-Phys.

(56) Entgegenhaltungen:
- DE-A- 1 521 372
- FR-A- 936 684
- LU-A- 33 896
- US-A- 2 283 224
- US-A- 3 013 332
- US-A- 3 041 194
- US-A- 3 888 295
- SCHWEISSEN UND SCHNEIDEN, Band 31, Nr. 3, März 1979, Seiten 105-109, Düsseldorf, DE; H. KAYSER: "Spritzplattieren mit Sondermetallen in Edelgas"
- MACHINE DESIGN, Band 55, Nr. 27, November 1983, Seiten 69-77, Cleveland, Ohio, US; M. THORPE: "Thermal spraying becomes a design tool"

## Beschreibung

Die Erfindung betrifft ein Verfahren zum Aufbringen eines metallischen Führungsbandes auf eine Geschoßhülle, bei dem feinste Teilchen mit hoher Geschwindigkeit so lange auf den entsprechenden Oberflächenabschnitt der Geschoßhülle aufgespritzt werden, bis die gewünschte Schichtdicke erreicht ist.

Ein derartiges Verfahren zum Aufbringen eines metallischen Führungsbandes auf eine Geschoßhülle ist aus der FR-A 936 684 bekannt. Die hohe thermische Belastung beim Aufspritzen der Teilchen und die dabei auftretende Gefüge- und Eigenschaftsveränderung der Geschoßhülle würden allerdings dazu führen, da das Geschoß nicht mehr abschußfest ist.

Zur näheren Erläuterung der Probleme im einzelnen wird auf folgendes hingewiesen:
Im Heckbereich eines Artelleriegeschosses sind ein oder mehrere umlaufende Führungsbänder angeordnet. Hierbei handelt es sich um Metallringe, die in einer korrespondierenden Ringnut auf der Oberfläche der Geschoßhülle einliegen. Die Dicke eines Führungsbandes ist größer als die Tiefe einer zugehörigen Ringnut, so daß das Führungsband die Oberfläche der Geschoßhülle nach außen überragt.

Das Geschoß wird zum Verschießen in ein mit sogenannten Zügen und Feldern versehenes Geschützrohr eingepreßt, wobei sich die Führungsbänder entsprechend der Form der Felder und Züge verformen müssen, um ihre Führungsfunktion beim Abschießen des Geschosses sicher erfüllen zu können.

Die Führungsbänder müssen demnach einerseits eine gewisse Duktilität aufweisen, andererseits eine ausreichende Stabilität besitzen, um beim Ausbringen des Geschosses einen optimalen Drall auf das Geschoß zu übertragen. Dazu gehört auch eine sichere Verbindung gegenüber der Geschoßhülle, da auf diese erhebliche Querkräfte bei der Benutzung einwirken. Dem wird durch ein Verpressen der Führungsbänder in die korrespondierenden Ringnuten Rechnung getragen, wo sie fest einsitzen.

Allerdings hat die Ausbildung der beschriebenen Ringnut den Nachteil einer mechanischen Schwächung des entsprechenden Teils der Geschoßhülle. Diese Nachteil wird um so deutlicher, je geringer die Wandstärke der Geschoßhülle ist, wodurch sich entsprechende Limitierungen ergeben. In der Regel müssen Geschoßhüllen heute noch mehr als zehn Millimeter dick ausgeführt sein.

Der Erfindung liegt die Aufgabe zugrunde, eine Geschoßhülle mit umlaufendem Führungsband anzubieten, bei der die beschriebenen Festigkeitsverluste minimiert werden, ohne auf eine absolut sichere Verbindung zwischen Hülle und Führungsband verzichten zu müssen.

Der Erfindung liegt die Erkenntnis zugrunde, daß es nicht notwendig ist, eine Ringnut auf der Oberfläche der Geschoßhülle vorzusehen, in die das Führungsband eingepreßt wird, sondern daß es auch Verfahren gibt, mit denen das Führungsband sicher unmittelbar auf die geschlossene Oberfläche der Geschoßhülle aufgebracht werden kann, so daß auch die Wahl der Dicke ( zur Erzielung einer Mindestfestigkeit ) der Geschoßhülle nicht mehr durch die Führungsbänder bedingt ist, sondern ausschließlich durch die Material- /Werkstoffeigenschaften der Geschoßhülle selbst. Damit bietet die Erfindung eine Möglichkeit an, bei gleichen Werkstoffen für die Geschoßhülle sehr viel geringere Wandstärken vorzusehen, da auf querschnittsmindernde und festigkeitserniedrigende Ringnuten verzichtet werden kann.

Das erfindungsgemäße Verfahren zum Aufbringen eines metallischen Führungsbandes ist damit insbesondere auch auf gegenüber dem Stand der Technik dünnere Geschoßhüllen abgestellt und besteht darin, zum Aufbringen des metallischen Führungsbandes feinste, durch vorheriges Erhitzen plastisch verformbare Teilchen mit hoher Geschwindigkeit solange auf die entsprechenden Oberflächenabschnitte der Geschoßhülle aufzuspritzen, bis die gewünschte Schichtdicke des Führungsbandes erreicht ist. Es wird also eine unmittelbare Auflage eines Führungsbandes auf der Oberfläche der Geschoßhülle vorgesehen, wobei das Führungsband nicht mehr in Form eines vorgeformten Metallbandes aufgebracht, sondern durch Verspritzen feinster verformbarer Metallteilchen nach und nach aufgetragen und gebildet wird. Die Teilchengröße ist unter anderem in Abhängigkeit von der Temperatur, der Aufspritzgeschwindigkeit, der Wärmeleitfähigkeit des Werkstoffes und dessen Schmelzpunkt individuell einzustellen, wird jedoch in der Regel im Jlm-Bereich liegen. Es kommt darauf an, Teilchen von der zweckmäßigsten Größe mit einer solchen Geschwindigkeit in erwärmtem Zustand auf die Hüllenoberfläche zu schleudern, daß die Teilchen mit ihren plastisch verformbaren Bereichen sich beim Auftreffen unter Einstellung eines kompakten Gesamtgefüges verformen können.

Um eine zu große Erwärmung der Oberfläche der Geschoßhülle und damit (unerwünschte) Gefügeveränderungen zu vermeiden, sieht eine vorteilhafte Ausgestaltung der Erfindung vor, die Erwärmung der Teilchen nur soweit durchzuführen, daß diese ausschließlich in ihrem Oberflächenbereich angeschmolzen werden. Diese oberflächliche Plastifizierung reicht aus, um die Teilchen beim Aufprallen auf die Geschoßhülle oder die zuvor dort aufgetroffenen Teilchen zu verformen und so nach und nach eine dichte Packung aufzubauen, die vorzugsweise unter Drehen der Geschoßhülle bei feststehender Spritzeinrichtung nach und nach zu dem gewünschten Führungsband führt.

Derartige Verfahren sind unter der Bezeichnung Flammbeziehungsweise Lichtbogenspritzen auf anderen technischen Gebieten bekannt, beispielsweise zur Reparatur beschädigter Silos etc. Die Anwendung des Prinzips dieser Verfahren zum Aufbringen eines Führungsbandes auf eine Geschoßhülle stellt dagegen eine neue Verwendung dar. Auf dem Gebiet der Wehrtechnik und hier speziell der Herstellung von Artelleriegeschossen haben diese Verfahren bisher keinen Eingang gefunden, da alle bekannt gewordenen Weiterentwicklungen, die zum Beispiel den Ersatz von metallischen Führungsbändern durch Kunststoff-Führungsbänder vorsehen, stets die Ausbildung einer Ringnut auf der Oberfläche der Geschoßhülle vorschlagen ( US-PS 3 910 194).

Insoweit ist es überraschend, daß durch einen derartigen Spritzauftrag Führungsbänder ausgebildet werden können, die einerseits eine ausreichende Haftung auf der Geschoßhülle aufweisen, andererseits aber auch die notwendige Verformbarkeit zeigen, um in die Züge des Geschützrohres eingepreßt werden zu können.

In der Regel bestehen die Geschoßhüllen aus hochfestem Stahl, beispielsweise einer Legierung des Typs 30CrNiMb8, während als Material für die Führungsbänder vorzugsweise Kupfer-Zinklegierungen vorgesehen werden. Da Kupfer und Eisen jedoch schwer miteinander verbindbar sind, sieht eine vorteilhafte Ausgestaltung der Erfindung vor, daß vor dem Verdüsen der Teilchen zur Bildung des Führungsbandes eine Haftschicht auf die Geschoßhüllenoberfläche aufgebracht wird, vorzugsweise gleichfalls durch einen Spritzauftrag. Dabei kann es vorteilhaft sein, insbesondere bei mit einer Oxidhaut überzogenen Geschoßhüllen, diese zunächst zu aktivieren, das heißt von der Oxidhaut zu befreien und aufzurauhen, um mehr Angriffs-Nerbindungsflächen für die Haftschicht vorzusehen. Als Material für die Haftschicht bieten sich bei den vorstehend genannten Werkstoffen für die Geschoßhülle und das Führungsband Molybdän, aber auch Nickel-Aluminid oder Cermets auf der Basis Aluminium-Nickeloxid an. Da eine Molybdängespritzte Bindeschicht eine relativ geringe Zugfestigkeit aufweist, wird in der Regel Nickel-Aluminid (80 Gewichtsprozent Nickel, 20 Gewichtsprozent Aluminium) bevorzugt, deren Zugfestigkeit etwa doppelt so groß wie die einer Molybdänschicht ist.

Zur Vorbehandlung der Geschoßhüllen-Oberfläche vor dem Haftauftrag schlägt die Erfindung in einer vorteilhaften Ausgestaltung den Einsatz von Korund oder Hartgußkies in feinster Körnung als Strahlungsmittel vor.

Die Erwärmung der Metallteilchen beim Spritzauftrag des Führungsbandes kann sowohl durch eine Gasflamme, vorzugsweise ein Acetylen/Sauerstoff-Gemisch, wie auch elektrisch erfolgen. Gegebenenfalls kann ein Schutzgas zugemischt werden, um Aufoxidationen zu minimieren. Es ist erfindungsgemäß auch vorgesehen, das gesamte Verfahren in einer abgeschlossenen Kammer durchzuführen, in der eine Schutzgasatmosphäre, beispielsweise Argon, eingestellt wird.

Im Gegensatz zum Flammspritzen sind die beim Lichtbogenspritzen erzielbaren Abschmelzleistungen theoretisch nach oben hin unbegrenzt. Sie steigen fast linear mit der von einer Stromquelle abgegebenen Stromstärke. Begrenzungen der Spritzleistung ergeben sich aber insoweit, als zum einen nur innerhalb eines bestimmten Zeitintervalls eine bestimmte Menge aufgetragen werden soll, zum anderen auch eine Überhitzung der Spritzschicht und damit der Geschoßhüllen-Oberfläche vermieden werden soll, was zu Festigkeitsverlusten führen würde.

Die Erfindung sieht in einer weiteren vorteilhaften Ausgestaltung vor, daß zur Vermeidung von Überhitzungen die Geschoßhülle während des Spritzauftrages von innen gekühlt wird.

Aufgrund des erfindungsgemäßen Spritzauftrages kommt es insbesondere in Abhängigkeit von der Teilchengröße, Temperatur und kinetischen Energie, mit der die Teilchen auf der Oberfläche auftreffen, zu einer mehr oder minder dichten Schicht. Diese kann - durch Einstellung der vorstehend genannten Parameter - nahezu beliebig variiert werden, was zusammen mit der Auswahl des Werkstoffes der Geschoßhülle ermöglicht, unterschiedliche Festigkeiten/Duktilitäten und/oder Porositäten der Führungsbänder einzustellen. Es hat sich gezeigt, daß Porositäten bis zu fünf Prozent vorteilhaft sind, da hierdurch die Verformbarkeit günstig beeinflußt wird.

Die vorstehend genannten Verfahrensparameter haben aber auch einen Einfluß darauf, wie stark die aufgespritzten Teilchen die Oberfläche der Geschoßhülle verformen. Eine vorteilhafte Ausgestaltung der Erfindung sieht hierzu vor, daß bei einer Materialstärke der Geschoßhülle von nur 2 bis 4 mm der verformte Bereich der Geschoßhülle unter 0,1mm liegt. Diese Schicht bildet dann eine Art Diffusionsschicht zwischen Geschoßhülle und Haft- /Bindeschicht. Das Beispiel zeigt, daß die Geschoßhüllendicke erfindungsgemäß unter Aufrechterhaltung der Festigkeit gegenüber herkömmlichen Hüllendicken deutlich vermindert und damit der Nutzraum des Geschosses bei gleichem Kaliber erheblich vergrößert werden kann, worin ein weiterer erheblicher Vorteil einer erfindungsgemäßen Hülle liegt.

Weitere vorteilhafte Ausgestaltungen der Erfindung sind durch die Unteransprüche beschrieben. So kann anstelle einer Erwärmung der Feststoffteilchen mittels einer Gasflamme auch eine elektrische Erwärmung vorgesehen werden. Neben den genannten Werkstoffen für die Geschoßhülle und das Führungsband können selbstverständlich auch andere Werkstoffe Verwendung finden. Dabei wird der Geschoßmantel vorzugsweise stets aus vergüteten Stahlqualitäten bestehen. Für das Führungsband haben sich Legierungen gegenüber physikalischen Stoffgemischen als besonders vorteilhaft herausgestellt.

Zur schnelleren und gezielten Bearbeitung schlägt eine Ausführungsform der Erfindung vor, eine mit einer der Breite des Führungsbandes entsprechenden Ausnehmung versehene Schablone beim Spritzen auf die Hülle aufzulegen. So kann der belegte Bereich begrenzt werden. Soweit notwendig kann sich an die beschriebene Herstellung noch eine spanende Nachbearbeitung des aufgebrachten Führungsbandes anschließen, um diesem eine definierte Form zu geben.

Zur weiteren Verdeulichung der vorstehend beschriebenen Erfindung wird auf die Zeichnung verwiesen.

Es zeigt:
Fig. 1 einen längsaxialen Schnitt durch einen einseitigen Bereich einer dünnwandigen Geschoßhülle mit einer dünnwandigen Geschoßhülle mit einem Führungsband nach der Erfindung und
Fig. 2 einem vergrößerten Ausschnitt etwa des Bereichs in Fig. 1.

Gezeigt ist in Figur 1 die dünne Wand 11 der Geschoßhülle, eine Zwischenschicht 12 und eine Legierung 13 des Führungsbandes.

Der in Einzelheiten dargestellte Aufbau erhellt aus Fig. 2. Der Werkstoff 11 der Wand der Geschoßhülle weist einen außenseitig aufgerauhten und desoxidierend behandelten Grenzschichtbereich 11 a auf. (Siehe Anspruch 6). Auf den Grenzschichtbereich 11 a folgt dann eine Zwischenschicht 12, welche aus Molybdän, Nickel-Aluminid oder Nickeloxid bestehen kann und ihrerseits einen aufgerauhten äußeren Grenzschichtbereich 12a aufweist; hierdurch wird eine besonders intensive physikalische Verbindung mit den Partikeln der Legierung 13 des Führungsbandes verwirklicht. Die Legierung wird vorzugsweise repräsentiert durch einen Typ CuZn85/15 mit einer Porosität von etwa 5Vol-%.

## Patentansprüche

1. Verfahren zum Aufbringen eines metallischen Führungsbandes auf eine Geschoßhülle, bei dem feinste Teilchen mit hoher Geschwindigkeit so lange auf den entsprechenden Oberflächenabschnitt der Geschoßhülle aufgespritzt werden, bis die gewünschte Schichtdicke des Führungsbandes erreicht ist, dadurch gekennzeichnet, daß die Teilchen derart erwärmt werden, daß lediglich eine Plastifizierung im Oberflächenbereich der Teilchen vorliegt und die aus Vergütungsstahl bestehende dünnwandige Geschoßhülle beim Aufspritzen der Teilchen von innen gekühlt wird.

2. Verfahren nach Anspruch 1, dadurch gekennzeichnet, daß die Erwärmung durch eine Gasflamme, vorzugsweise ein Azetylen/Sauerstoff- oder Wasserstoff/Sauerstoffgemisch erfolgt.

3. Verfahren nach Anspruch 1, dadurch gekennzeichnet, daß die Erwärmung elektrisch erfolgt.

4. Verfahren nach einem der Ansprüche 1, 2 oder 3, dadurch gekennzeichnet, daß das Verspritzen der Teilchen in einer Schutzgasatmosphäre erfolgt.

5. Verfahren nach einem der Ansprüche 1 bis 4, dadurch gekennzeichnet, daß vor dem Spritzvorgang die zu bespritzende Oberfläche der Geschoßhülle aufgerauht und/oder desoxidiert wird.

6. Verfahren nach Anspruch 5, dadurch gekennzeichnet, daß die Behandlung der Geschoßhüllen-oberfläche durch Bestrahlen mit einem feinkörnigen Material größerer Härte als der der Geschoßhülle erfolgt.

7. Verfahren nach Anspruch 6, daduch gekennzeichnet, daß eine Geschoßhülle aus einem Vergütungsstahl mit Korund- oder Hartgußkies bestrahlt wird.

8. Verfahren nach Anspruch 7, dadurch gekennzeichnet, daß nach dem Bestrahlen aber vor dem Spritzen eine Schicht zur Verbindung der Werkstoffe, der Geschoßhülle und des Führungsbandes durch Aufspritzen zuvor erwärmter, feinster Feststoffteilchen aufgetragen wird.

9. Verfahren nach Anspruch 8, dadurch gekennzeichnet, daß Molybdän, Nickel, Aluminium oder Cermets auf der Basis Aluminium-Nickeloxid in Pulverform aufgetragen wird (werden).

10. Verfahren nach einem der Ansprüche 1 bis 9, dadurch gekennzeichnet, daß zur Bildung des Führungsbandes ein Legierungspulver verspritzt wird.

11. Verfahren nach Anspruch 10, dadurch gekennzeichnet, daß eine Legierung des Types Cu-Zn85/15 aufgespritzt wird.

12. Verfahren nach einem der Ansprüche 1 bis 11, dadurch gekennzeichnet, daß die Geschoßhülle vor dem Aufspritzen der das Führungsband bildenden Teilchen auf eine Temperatur über Raumtemperatur, aber deutlich unter der der aufgespritzten Teilchen erwärmt wird.

13. Verfahren nach einem der Ansprüche 1 bis 12, dadurch gekennzeichnet, daß zur lokalen Begrenzung des aufgespritzten Führungsbandes eine entsprechende Schablone auf die Geschoßhülle aufgelegt wird.

14. Verfahren nach einem der Ansprüche 1 bis 13, dadurch gekennzeichnet, daß zum kontinuierlichen und gleichmäßigen Auftragen des Führungsbandes die Geschoßhülle rotierend unter einer stehenden Spritzeinrichtung, bzw. die Spritzeinrichtung rotierend um die feststehende Geschoßhülle geführt wird.

15. Verfahren nach einem der Ansprüche 1 bis 14, dadurch gekennzeichnet, daß das Führungsband nach dem Auftragen auf die Geschoßhülle einer spanabhebenden Nachbearbeitung unterzogen wird.

16. Geschoßhülle mit umlaufendem Führungsband, hergestellt nach dem Verfahren nach einem oder mehreren der Ansprüche 1 bis 15.

17. Geschoßhülle nach Anspruch 16, gekennzeichnet durch eine materialschlüssige Verbindung zwischen Geschoßhülle und Führungsband.

18. Geschoßhülle nach Anspruch 16 oder 17, gekennzeichnet durch eine Porösität des Führungsbandes von maximal 5 Volumenprozent.

19. Geschoßhülle nach einem der Ansprüche 16 bis 18, dadurch gekennzeichnet, daß bei einer Materialstärke der Geschoßhülle von nur 2 bis 4 mm der verformte Bereich der Geschoßhülle unter 0,1 mm liegt.

## Claims

1. Method for applying a metal guide band to a projectile casing, wherein very fine particles are sprayed at a high speed onto the corresponding portion of the surface of the projectile casing until the guide band has acquired the required layer thickness, characterised by the fact that the parti- des are heated up in such a manner that only a plas- ticisation is present in the surface zone of the parti- des and the thin-walled projectile casing, which consists of tempered steel, is cooled from the inside when the particles are sprayed on.

2. Method in accordance with Claim 1, characterised by the fact that the heating is effected by a gas flame, preferably using an oxyacetylene or oxyhy- drogen mixture.

3. Method in accordance with Claim 1 , characterised by the fact that the heating is effected electrically.

4. Method in accordance with any one of Claims 1, 2 or 3, characterised by the fact that the spraying of the particles is carried out in a protective-gas atmosphere.

5. Method in accordance with any one of Claims 1 to 4, characterised by the fact that prior to the spraying process that surface of the projectile casing which is to be sprayed is roughened and/or deox- idised.

6. Method in accordance with Claim 5, characterised by the fact that the surface of the projectile casing is treated by blasting with a fine-grained material of greater hardness than the projectile casing itself.

7. Method in accordance with Claim 6, characterised by the fact that a projectile casing of tempered steel is blasted with corundum grit or case hardened grit.

8. Method in accordance with Claim 7, characterised by the fact that after the blasting but before the spraying of a layer serving to connect the materials, the projectile casing and the guide band is applied by spraying pre-heated very fine solid particles thereon.

9. Method in accordance with Claim 8, characterised by the fact that molybdenum, nickel, aluminium or cermets with an aluminium nickel oxide base is (are) applied in powder form.

10. Method in accordance with any one of Claims 1 to 9, characterised by the fact that an alloying powder is sprayed on for the purpose of forming the guide band.

11. Method in accordance with Claim 10, characterised by the fact that an alloy of the type CuZn85/15 is sprayed onto the surface.

12. Method in accordance with any one of Claims 1 to 11, characterised by the fact that before the particles forming the guide band are sprayed on the projectile casing is heated to a temperature above room temperature but well below that of the particles sprayed on.

13. Method in accordance with any one of Claims 1 to 12, characterised by the fact that in order to delimit the guide band sprayed on a suitable template is placed on the projectile casing.

14. Method in accordance with any one of Claims 1 to 13, characterised by the fact that for continuous and uniform application of the guide band the projectile casing is guided in rotation under a stationary spraying device or the spraying device is guided in rotation around the stationary projectile casing.

15. Method in accordance with any one of Claims 1 to 14, characterised by the fact that the guide band, after being applied to the projectile casing, undergoes a finishing cutting operation.

16. Projectile casing with a circulating guide band, produced by the method described in any one or more of Claims 1 to 15.

17. Projectile casing in accordance with Claim 16, characterised by an unbroken material connection between the projectile casing and the guide band.

18. Projectile casing in accordance with Claim 16 or 17, characterised by a maximum porosity of 5% by volume for the guide band.

19. Projectile casing in accordance with any one of Claims 16 to 18, characterised by the fact that with a material thickness of only 2-4mm for the projectile casing the deformed zone of the projectile casing is below 0.1 mm.

## Revendications

1. Procédé pour la formation d'une ceinture métallique sur l'enveloppe d'un projectile, selon lequel de fines particules sont projetées à vitesse élevée sur la section de surface correspondante de l'enveloppe du projectile jusqu'à ce que l'épaisseur désirée pour la couche formant la ceinture soit atteinte, caractérisé en ce que les particules sont chauffées de manière que seule se produise une plastification de la région de surface de ces particules, et en ce que l'enveloppe à paroi mince du projectile constituée en un acier ennobli est refroidie de l'intérieur pendant la projection des particules.

2. Procédé selon la revendication 1, caractérisé en ce que l'échauffement est réalisé par une flamme de gaz, de préférence un mélange d'acétylè- ne/oxygène ou d'hydrogène/oxygène.

3. Procédé selon la revendication 1, caractérisé en ce que l'échauffement est réalisé électriquement.

4. Procédé selon l'une quelconque des revendications 1 à 3, caractérisé en ce que la projection des particules a lieu dans une atmosphère à gaz protecteur.

5. Procédé selon l'une quelconque des revendications 1 à 4, caractérisé en ce qu'avant l'operation de projection, la surface de l'enveloppe du projectile qui doit être soumise à cette projection est rendue rugueuse et/ou désoxydée.

6. Procédé selon la revendication 5, caractérisé en ce que le traitement de la surface de l'enveloppe du projectile est réalisé par sablage au moyen d'un matériau à grain fins d'une dureté supérieure à celle de l'enveloppe du projectile.

7. Procédé selon la revendication 6, caractérisé en ce qu'une enveloppe de projectile en acier ennobli est traitée au moyen de grains de corindon ou de fonte dure.

8. Procédé selon la revendication 7, caractérisé en ce qu'après le sablage mais avant la projection est appliquée une couche de particules de matériau préalablement chauffées et très fines pour lier les matériaux, l'enveloppe du projectile et la ceinture.

9. Procédé selon la revendication 8, caractérisé en ce que du molybdène, du nickel, de l'aluminium ou du cermet est ou sont appliqués sous forme pulvérulente sur la base d'aluminium-oxyde d'aluminium.

10. Procédé selon l'une quelconque des revendications 1 à 9, caractérisé en ce que l'on projette un alliage en poudre pour former la ceinture.

11. Procédé selon la revendication 10, caractérisé en ce que l'on projette un alliage du type CuZn85/15.

12. Procédé selon l'une quelconque des revendications 1 à 11, caractérisé en ce que l'enveloppe du projectile est chauffée avant la projection des particules formant la ceinture à une température située au-dessus de la température ambiante, mais nettement au-dessous de celle des particules projetées.

13. Procédé selon l'une quelconque des revendications 1 à 12, caractérisé en ce que l'on applique un masque approprié sur l'enveloppe du projectile pour limiter localement la ceinture formée par projection.

14. Procédé selon l'une quelconque des revendications 1 à 13, caractérisé en ce que pour appliquer de façon continue et régulière la ceinture, l'enveloppe du projectile est entraînée en rotation sous un dispositif de projection fixe, ou bien le dispositif de projection est entraîné en rotation autour de l'enveloppe fixe.

15. Procédé selon l'une quelconque des revendications 1 à 14, caractérisé en ce que la ceinture est soumise après sa formation sur l'enveloppe du projectile à un traitement subséquent avec enlèvement de copeaux.

16. Enveloppe de projectile à ceinture périphérique, réalisée selon le procédé selon l'une quelconque des revendications 1 à 15.

17. Enveloppe de projectile selon la revendication 16, caractérisé par une liaison entre l'enveloppe et la ceinture constituée par les matériaux.

18. Enveloppe de projectile selon la revendication 16 ou 17, caractérisée par une porosité de la ceinture qui est au maximum de 5 volumes/%.

19. Enveloppe de projectile selon l'une quelconque des revendications 16 à 18, caractérisée en ce que pour une épaisseur du matériau de l'enveloppe du projectile qui n'est que de 2 à 4 mm, la région déformée de cette enveloppe est de moins de 0,1 mm.
